# EUROPÄISCHE PATENTSCHRIFT

(11) **EP 1 046 626 B1**
(45) Veröffentlichungstag und Bekanntmachung des Hinweises auf die Patenterteilung: **18.08.2004**
(21) Anmeldenummer: 00108297.3
(22) Anmeldetag: 14.04.2000
(51) Int. Cl.: C06B 45/12

(54) **Raketentreibsatz**
Rocket propellant
Charge propulsive pour fusée

(30) Priorität: 19.04.1999 DE 19917672
(43) Veröffentlichungstag der Anmeldung: 25.10.2000
(73) Patentinhaber: Fraunhofer-Gesellschaft zur Förderung der angewandten Forschung e.V., 80686 München (DE)
(72) Erfinder: Menke, Klaus Dr., 76646 Bruchsal (DE); Gunser, Gerhard, 76228 Karlsruhe (DE); Kuglstatter, Werner, 76327 Pfinztal 1 (DE); Hüls, Adrian, 54536 Kröv (DE)

(56) Entgegenhaltungen:
- EP-A- 0 555 008
- DE-A- 3 643 824
- FR-A- 2 727 402
- US-A- 5 762 746
- CHEMICAL ABSTRACTS, vol. 108, no. 4, 25. Januar 1988 (1988-01-25) Columbus, Ohio, US; abstract no. 24138a, M. PROEBSTER: "Smokeless combustible insulation for double-basepropellants" Seite 134; XP002142650 & Int. Jahrestag.- Fraunhofer-Inst. Treib- Explosivst. 1987, 18th(Technol. Energ. Mater.), 40/1-40/14
- CHEMICAL ABSTRACTS, vol. 123, no. 26, 25. Dezember 1995 (1995-12-25) Columbus, Ohio, US; abstract no. 344937d, S.B. HASKA ET AL.: "Adhesion properties of liner to propellant and metal in HTPB based systems." Seite 290; XP000663353 & Int. Annu. Conf. ICT 1995, 26th(Pyrotechnics), 49/1-49/12
- CHEMICAL ABSTRACTS, vol. 122, no. 14, 3. April 1995 (1995-04-03) Columbus, Ohio, US; abstract no. 164861v, D.C. GUPTA ET AL.: "HTPB-based polyurethanes for inhibition of composite propellants." Seite 267; XP000665923 & J. APPL. POLYM. SCI., Bd. 55, Nr. 8, 1995, Seiten 1151-1155,

## Beschreibung

Die Erfindung betrifft einen Raketentreibsatz mit rauchreduziertem Abbrand, insbesondere für Stirnbrenner, mit einem Treibstoff auf der Basis von Ammoniumperchlorat mit einem Binder aus isocyanatgebundenem, hydroxyterminiertem Polybutadien und einer den Treibstoff umgebenden inhibierenden Isolationsschicht. Ferner ist die Erfindung auf ein Verfahren zur Herstellung eines solchen Raketentreibsatzes gerichtet.

Beim Abbrand eines Raketentreibsatzes, der über 20, 40 oder 60 s abläuft, muß die inhibierende Isolation neben guter Haftung und Verträglichkeit zum Treibstoff auch eine thermische Schutzfunktion erfüllen, die die Brennkammerwand ebenso wie die inhibierte nichtbrennende Treibstoffoberfläche vor vorzeitiger Pyrolyse und Ahzündung schützt. Bei rauchreduzierten Composittreibstoffen, die im Abgas keine oder nur wenig Partikel enthalten dürfen, darf auch die Isolation keine Partikel freisetzen. Ebenso darf sie bei den hohen Temperaturen des Treibstoffabbrands keine Rußwolken im Abgasstrahl erzeugen und nur unwesentlich mitverbrennen, da sonst bei kleinen Durchmessern der spezifische Impuls des Treibstoffs und damit die Leistung des Triebwerks reduziert werden. Die Summe dieser Eigenschaften wird z.B. bei Unterwasserantrieben, die beim Abbrand keine heißen Partikel ausschleudern dürfen, und bei Marschtriebwerken von aktiv über Laser oder Radar gelenkten Flugkörpern gefordert. Für diesen Zweck werden bisher stets schwierig herzustellende und teure Isolierungen auf Silikonharzbasis mit silikatischen Füllstoffen verwendet, die in aufwendigen Verfahren aufgerauht und chemisch vorbehandelt werden müssen, um die für die Anbindung des Treibstoffs an die Isolationsschicht notwendige Haftung zu erreichen.

Der Erfindung liegt die Aufgabe zugrunde, einen Raketentreibsatz zu schaffen, der eine einfachere und kostengünstigere Herstellung bei einer verbesserten Anbindung des Treibstoffs an die Isolation erlaubt. Ferner soll ein Verfahren zur Herstellung eines solchen Raketentreibsatzes vorgeschlagen werden.

Erfindungsgemäß wird diese Aufgabe bei einem an sich bekannten rauchreduzierten, polyurethangebundenen Composittreibstoff auf der Basis von Ammoniumperchlorat und isocyanatgebundenem hydroxyterminiertem Polybutadien dadurch gelöst, daß für die Inhibierung der Treibstoffoberfläche eine Isolation verwendet wird, die einen Polyurethanbinder und eine Füllstoffkombination aus 2-8 Gew.%, vorzugsweise 3-5 Gew.% Siliciumcarbid, 20-60 Gew.%, vorzugsweise 24-50 Gew.% Siliciumdioxid in Gestalt von amorphen Quarzpulver und 2-20 Gew.% feste temperaturbeständige Fasern mit einer Länge von 1-20 mm darin eingebettet enthält.

Die erfindungsgemäße Isolation besitzt in der Regel auch ohne mechanische oder chemische Vorbehandlung eine gute Haftung zum Treibstoff. Sie zeigt bei hoher und tiefer Temperatur gleichermaßen gute Elastizität und ist über die Zusammensetzung des Polyurethanbinders durch den Anteil an Di- oder Triisocyanat oder beigefügten vernetzenden Triolen in ihren mechanischen Eigenschaften einstellbar.

Beim Treibstoffabbrand bewirkt die endotherm ablaufende Reaktion von SiC und SiO₂ zusammen mit dem Anteil an Kohlenstoff-, Kunststoff- oder Keramikfasern die Ausbildung einer zusammenhängenden keramisierten Schlacke, die im Brennkammerraum verbleibt und weder Partikel noch Rußwolken im Abgas erzeugt. Die endotherm verlaufende Reaktion der Füllstoffe bewirkt ebenso wie die langsame Pyrolyse des Bindermaterials eine effektive Wärmeschutzwirkung gegenüber dem Brennkammergehäuse und nicht aktiviertem Treibsatzteil. Da zudem nur sehr wenig von dieser Isolationsschicht verbrennt -nach 20 s. Brenndauer treten nur etwa 2% Gewichtsverlust auf- wird der spezifische Impuls des Treibstoffs und damit die Leistung des Triebwerks nicht beeinträchtigt.

Erfindungsgemäß ist diese Isolation vorteilhaft auf der Basis von mit Isophorondiisocyanat (IPDI) oder Dimeryldiisocyanat (DMDI) oder mit anderen Diisocyanaten gebundenem hydroxyterminiertem Polybutadien aufgebaut. Ebenso kann aber auch ein anderes Polyesterpolyol oder Polyetherpolyol, das mit Di-, Tri oder polymerem Isocyanat gebunden wird, als Grundmaterial für die Isolation eingesetzt werden. Als weitere Füllstoffe können erfindungsgemäß auch ultrafeines Siliciumdioxid, ultrafeines Titandioxid und Zirkoniumdioxid zugesetzt werden. Diese Füllstoffe werden in einer Korngröße im Bereich von 20-50 nm für Siliciumdioxid sowie 50-1000 nm für TiO₂ und ZrO₂ verwendet. Sie bewirken eine Verfestigung der bei der Pyrolyse gebildeten Keramikschicht und vermindern dadurch deren Aufquellung und Ablation, ohne den Wärmedurchgang zu beeinflussen.

Wesentlich für den Zusammenhalt der pyrolisierten Schichten ist ein Anteil von 1-20% festen Fasern in der Länge von 1-20 mm, die in Form hochtemperaturbeständiger Kunststoffasern aus Polyester, Polyamid-, Polyimid- oder Polybenzimidazolfasern sowie auf Kohlefasern, Glas- oder Silikat- oder Keramikfasern aufgebaut sein können. Dabei besitzen Kohlefasern oder aluminiumoxidhaltige Keramikfasern wegen ihrer Hochtemperaturbeständigkeit Vorteile gegenüber den anderen. Die Fasern können vor der Einmischung in die prepolymere Isolationsmischung mit Wasser oder organischem Lösemittel entschlichtet und ggf. mit einer haftvermittelnden Schicht versehen werden. Diese kann bei Glas-, Silikat- oder Keramikfasern aus funktionellen Silanen, bei Kunststoff- oder Kohlefasern vorteilhaft aus Polyisocyanat und kurzkettigem Polyesterpolyol bestehen.

Bei der Pyrolyse der Isolation während des Treibstoffabbrandes sorgen die Fasern für den Zusammenhalt der gebildeten Schlacke und für die Ausbildung einer festen keramisierten Schicht.

Die Isolation kann als prepolymerer Slurry durch Druckguß- oder im Vakuumaufziehverfahren in eine entsprechende Form mit dem Treibstoff verbunden werden. Bei der anschließenden Aushärtung, die vorteilhaft bei 60-65°C stattfindet, verbindet sich die Isolation mit dem Treibstoff zum festen montagebereiten Treibsatzblock.

Alternativ kann auch die Isolation im prepolymeren Zustand in der Brennkammer oder einem antihaftbeschichteten Rohr gleichen Innendurchmessers ausgeschleudert und ausgehärtet werden. Der Treibsatz wird dann durch Eingießen des Treibstoffslurries in den fertigen, ggf. durch mechanisches Aufrauhen oder über chemische Haftvermittler vorbehandelten Isolationsmantel mit anschließender Aushärtung bei 60-65°C hergestellt.

Der Treibstoff kann in der rauchreduzierten Ausführung neben Ammoniumperchlorat (AP) in Anteilen von 50-90 Gew.%, Nitramine, wie Hexogen oder Oktogen, in Anteilen von 0-30 Gew.% und Eisen-III-oxid oder Ferrocenderivate als Abbrandkatalysatoren in Anteilen von 0,5 bis 15 Gew.% enthalten.

Der Binder setzt sich vorteilhaft zusammen aus 8-20 Gew.% hydroxyterminiertem Polybutadien, das mit Isophorondiisocyanat (IPDI) oder Dimeryldiisocyanat (DMDI) in äquivalenten Anteilen gebunden wurde, sowie 2-8 Gew.% Weichmacher, 0,1-0,5 Gew.% Antioxidanz, wahlweise 0,1-0,3 Gew.% Verarbeitungshilfsstoffe, 50-500ppm Härtungskatalysator, vorzugsweise Triphenylwismut und 0,1-1 Ges.% Haftvermittler für AP, vorzugsweise auf der Basis cyanethylierter Polyamine oder cyanethylierter Polyaminoalkohole.

### Beispiele:

1. Für die Herstellung eines Stirnbrennertreibsatzes für Unterwasserantriebe wird als Treibstoff folgende Formulierung verwendet:

| | |
|---|---|
| Ammoniumperchlorat (AP) | 200 m 48% |
| Ammoniumperchlorat (AP) | 30 m 24% |
| Oktogen (HMX) | 5 m 14% |
| Ferrocenderivat | 1% |
| = 2,2-Bisethylferrocenylpropan | |

Binder:

| | |
|---|---|
| Hydroxyterminiertes Polybutadien (HTPB) | 8,29% |
| Isophorondiisocyanat (IPDI) | 0,67% |
| Antioxidanz | 0,20% |
| Weichmacher (Diisooctyladipat) | 3,70% |
| Haftvermittler (Triphenylwismut) | 200ppm |

Als inhibierende Isolation (ISO 1) dient eine Mischung von:

| | |
|---|---|
| Hydroxyterminiertes Polybutadien | 49,42% |
| Isophorondiisocyanat (IPDI) | 5,94% |
| 1,2,4-Butantriol | 0,57% |
| Antioxidanz | 0,20% |
| Eisenacetylacetonat (Härtungsbeschleuniger) | 0,006% |

Füllstoffe

| | |
|---|---|
| Siliciumcarbid | 4,53% |
| SiO₂-Pulver Quarzgut | 33,79% |
| TiO₂ superfein | 1,90% |
| Kohlefaser | 3,65% |

Treibstoff und Isolation bilden ein gut funktionierendes System, das beim Abbrand eines Treibsatzes von 165 mm Durchmesser und 5 mm inhibierender Isolationsschicht über 20 s. keine Partikel und keinen schwarzen Rauch erzeugt. Der praktische Impuls des Treibstoffs beträgt etwa 93% des theoretischen Wertes, der Gewichtsverlust der Isolation beim Abbrand etwa 2%.
Die Ummantelung des Treibsatzes mit inhibierender Isolation erfolgt vorteilhaft durch nachträgliches Umgießen des ausgehärteten Treibstoffblocks.
2. Andere Treibstoff/Isolationsverbunde mit geringer Ablationsrate sind auf folgenden Isolationsformulierungen (in Gew.%) augebaut:

| **Binder:** | **Iso 2** | **Iso 3** | **Iso 4** | **Iso 5** | **Iso 6** |
|---|---|---|---|---|---|
| HTPB | 54,16 | 43,21 | 47,76 | 44,14 | - |
| IPDI | 6,51 | 5,19 | 5,74 | 5,30 | 9,44 |
| Butantriol | 0,63 | 0,50 | 0,55 | 0,51 | 1,50 |
| Polyesterdiol | - | - | - | - | 39,06 |
| FeAc | 0,003 | 0,006 | 0,005 | 0,005 | 0,001 |
| Antioxidanz | 0,15 | 0,20 | 0,19 | 0,18 | - |

| **Füllstoffe** | | | | | |
|---|---|---|---|---|---|
| SiC | 4,18 | 3,99 | 4,38 | 4,05 | 4,15 |
| SiO₂ | 29,99 | 39,93 | 32,66 | 30,18 | 42,15 |
| SiO₂ | | | | | |
| ultrafein | 1,02 | - | - | - | - |
| ZrO₂ | - | 3,79 | - | - | - |
| TiO₂ | - | - | 1,83 | 1,69 | - |

| **Fasern** | | | | | |
|---|---|---|---|---|---|
| C-Faser | 3,36 | 3,19 | - | - | 3,34 |
| SiO₂/Al₂O₃-Faser | | | - | - | 6,89 |
| ZrO₂-Faser | - | - | - | 13,95 | - |

## Patentansprüche

1. Raketentreibsatz mit rauchreduziertem Abbrand, insbesondere für Stirnbrenner, mit einem Treibstoff auf der Basis von Ammoniumperchlorat mit einem Binder aus isocyanatgebundenem, hydroxyterminiertem Polybutadien und einer den Treibstoff umgebenden, inihibierenden Isolationsschicht, **dadurch gekennzeichnet, daß** die Isolationsschicht aus einem Polyurethan-Binder und einer Füllstoff-Kombination aus 2 bis 8 Gew.% Siliciumcarbid, 20 bis 60 Gew.% Siliciumdioxid und temperaturfesten Kohlenstoff-, Polymer-, Silikat- oder Keramikfasern mit einer Länge von 1 bis 20 mm und einem Gehalt von 2 bis 20 Gew.% besteht.

2. Raketentreibsatz nach Anspruch 1, **dadurch gekennzeichnet, daß** der Treibstoff neben 50 bis 90 Gew.% Ammoniumperchlorat 0 bis 30 Gew.% Nitramine, wie Hexogen oder Oktogen, und 0,5 bis 15 Gew.% Abbrandkatalysatoren, z.B. Eisen-III-oxid oder Ferrocenderivate, enthält.

3. Raketentreibsatz nach Anspruch 1 oder 2, **dadurch gekennzeichnet, daß** der Binder des Treibstoffs sich zusammensetzt aus 8 bis 20 Gew.% hydroxyterminiertem Polybutadien, das mit Isophorondiisocyanat oder Dimeryldiisocyanat in äquivalenten Anteilen gebunden ist, etwa 2 bis 8 Gew.% Weichmacher, 0,3 bis 0,5 Gew.% Antioxidantien, 0,1 bis 0,3 Gew.% Verarbeitungshilfsstoffe, 50 bis 500 ppm Härtungskatalysator und 0,1 bis 1 Gew.% Haftvermittler.

4. Raketentreibsatz nach Anspruch 3, **dadurch gekennzeichnet, daß** der Härtungskatalysator Triphenylwismut ist.

5. Raketentreibsatz nach Anspruch 3 oder 4, **dadurch gekennzeichnet, daß** der Haftvermittler auf der Basis cyanethylierter Polyamine aufgebaut ist.

6. Raketentreibsatz nach einem der Ansprüche 3 bis 5, **daduch gekennzeichnet, daß** der Haftvermittler auf der Basis cyanethylierter Polyaminokohole aufgebaut ist.

7. Raketentreibsatz nach einem der Ansprüche 1 bis 6, **dadurch gekennzeichnet, daß** die Isolationsschicht als Binder 30 bis 70 Gew.% hydroxyterminiertes Polybutadien, Polyester- oder Polyetherpolyol, das mit Di- oder Triisocyanat, wahlweise einem Triol in äquivalenten Anteilen gebunden ist, enthält.

8. Raketentreibsatz nach Anspruch 7, **dadurch gekennzeichnet, daß** der Binder der Isolationsschicht mit Anteilen von 40 bis 55 Gew.% vorgesehen ist.

9. Raketentreibsatz nach einem der Ansprüche 1 bis 8, **dadurch gekennzeichnet, daß** die Polymerfasern der Isolationsschicht aus Polyester, Polyamid, Polybenzimidazol oder anderen temperaturbeständigen Kunstharzen bestehen.

10. Raketentreibsatz nach einem der Ansprüche 1 bis 9, **dadurch gekennzeichnet, daß** die Isolationsschicht Glasfasern enthält.

11. Raketentreibsatz nach einem der Ansprüche 1 bis 10, **dadurch gekennzeichnet, daß** die Füllstoff-Kombination der Isolationsschicht zusätzlich 0,5 bis 5 Gew.% ultrafeines Titandioxid, Siliciumdioxid oder Zirkondioxid mit einer Korngröße von 20 bis 1000 nm enthält.

12. Raketentreibsatz nach einem der Ansprüche 1 bis 11, **dadurch gekennzeichnet, daß** die Isolationsschicht beim Abbrand des Treibstoffs und der dabei erfolgenden Pyrolyse der organischen Bestandteile eine nicht ablatierende, thermische Isolierung der Brennkammerwand bildet.

13. Raketentreibsatz nach einem der Ansprüche 1 bis 12, **dadurch gekennzeichnet, daß** die Isolationsschicht beim Abbrand des Treibstoffs eine keramisierte Schicht bildet.

14. Verfahren zur Herstellung eines Raketentreibsatzes nach einem der Ansprüche 1 bis 13, **dadurch gekennzeichnet, daß** die Füllstoffe der Füllstoff-Kombination und der Binder in einem Knetprozeß homogenisiert werden und anschließend zu der Isolationsschicht unter Aushärten des Binders verarbeitet werden.

15. Verfahren nach Anspruch 14, **dadurch gekennzeichnet, daß** die Fasern vor dem Einarbeiten in den Binder in Wasser oder Lösungsmitteln entschlichtet und anschließend mit einer Haftvermittlerlösung behandelt werden.

16. Verfahren nach Anspruch 15, **dadurch gekennzeichnet, daß** für Silikat-, Glas- oder Keramikfasern eine Haftvermittlerlösung auf der Basis funktionalisierter Silane eingesetzt wird.

17. Verfahren nach Anspruch 15, **dadurch gekennzeichnet, daß** für Polymer- oder Kohlenstoffasern eine Haftvermittlerlösung aus einem Gemisch von Polyisocyanat und kurzkettigem Polyester- oder Polyetherpolyol eingesetzt wird.

18. Verfahren nach einem der Ansprüche 14 bis 17, **dadurch gekennzeichnet, daß** der Treibstoff als Formkörper in eine Gießform oder in die Brennkammer eingesetzt und mit der Mischung der Isolationsschicht umgossen wird und die Mischung anschließend zur Isolationsschicht ausgehärtet wird.

19. Verfahren nach einem der Ansprüche 14 bis 17,**dadurch gekennzeichnet, daß** die Mischung der Isolationsschicht in der Brennkammer oder einer entsprechenden Form durch Zentrifugieren zu einer Isolationsschicht mit einer Dicke von 1 bis 10 mm geformt und nach dem Aushärten mit dem Treibstoff in Form eines Slurry ausgegossen wird.

20. Verfahren nach Anspruch 19, **dadurch gekennzeichnet, daß** die Isolationsschicht während oder nach dem Aushärten innenseitig mit einer aufgerauhten Oberflache versehen wird

21. Verfahren nach Anspruch 19 oder 20, **dadurch gekennzeichnet, daß** die Isolationsschicht nach dem Aushärten mit einem Haftvermittler für den Treibstoff versehen wird.

## Claims

1. Rocket propellant with reduced-smoke combustion, in particular for front burners, with a fuel based on ammonium perchlorate with a binder comprising isocyanate-bonded, hydroxy-terminated polybutadiene and an inhibiting insulation layer enclosing the fuel, **characterised in that** the insulation layer is composed of a polyurethane binder and a filler combination comprising 2 to 8% by wt. of silicon carbide, 20 to 60% by wt. of silicon dioxide and temperature-resistant carbon, polymer, silicate or ceramic fibres with a length of 1 to 20 mm and a content of 2 to 20% by wt.

2. Rocket propellant according to Claim 1, **characterised in that** in addition to 50 to 90% by wt. of ammonium perchlorate, the fuel contains 0 to 30% by wt. of nitramines such as hexogen or octogen, and 0.5 to 15% by wt. of combustion catalysts, e.g. iron III oxide or ferrocene derivatives.

3. Rocket propellant according to Claim 1 or 2, **characterised in that** the binder of the fuel is composed of 8 to 20% by wt. of hydroxy-terminated polybutadiene, which is bonded with isophorone diisocyanate or dimeryl diisocyanate in equivalent poportions, about 2 to 8% by wt. of softener, 0.3 to 0.5% by wt. antioxidants, 0. to 0.3% by wt. of processing aids, 50 to 500 ppm of hardening catalyst and 0.1 to 1% by wt. of adhesion promoter.

4. Rocket propellant according to Claim 3, **characterised in that** the hardening catalyst is triphenyl bismuth.

5. Rocket propellant according to Claim 3 or 4, **characterised in that** the adhesion promoter is based on cyanoethylated polyamines.

6. Rocket propellant according to one of Claims 3 to 5, **characterised in that** the adhesion promoter is based on cyanoethylated polyamino alcohols.

7. Rocket propellant according to one of Claims 1 to 6, **characterised in that** the insulation layer contains as binder 30 to 70% by wt. of hydroxy-terminated polybutadiene, polyester or polyether polyalcohol, which is bonded with di- or triisocyanate, selectively a trihydric alcohol in equivalent proportions.

8. Rocket propellant according to Claim 7, **characterised in that** the binder of the insulation layer is provided in proportions of 40 to 55% by wt.

9. Rocket propellant according to one of Claims 1 to 8, **characterised in that** the polymer fibres of the insulation layer are composed of polyester, polyamide, polybenzimidazole or other temperature-resistant synthetic resins.

10. Rocket propellant according to one of Claims 1 to 9, **characterised in that** the insulation layer contains glass fibres.

11. Rocket propellant according to one of Claims 1 to 10, **characterised in that** the filler combination of the insulation layer additionally contains 0.5 to 5% by wt. of ultra fine titanium dioxide, silicon dioxide or zirconium dioxide with a grain size of 20 to 1000 nm.

12. Rocket propellant according to one of Claims 1 to 11, **characterised in that** upon combustion of the fuel and the resulting pyrolysis of the organic constituents, the insulation layer forms a non-ablating thermal insulation of the combustion chamber wall.

13. Rocket propellant according to one of Claims 1 to 12, **characterised in that** upon combustion of the fuel, the insulation layer forms a ceramised layer.

14. Process for the production of a rocket propellant according to one of Claims 1 to 13, **characterised in that** the filters of the filler combination and the binders are homogenised in a kneading process and are subsequently processed to form the insulation layer with the curing of the binder.

15. Process according to Claim 14, **characterised in that** prior to being worked into the binder, the fibres are desized in water or solvents and are then treated with an adhesion promoter solution.

16. Process according to Claim 15, **characterised in that** for silicate, glass or ceramic fibres an adhesion promoter solution based on functionalised silanes is used.

17. Process according to Claim 15, **characterised in that** for polymer or carbon fibres an adhesion promoter solution comprising a mixture of polyisocyanate and short-chain polyester or polyether polyalcohol is used.

18. Process according to one of Claims 14 to 17, **characterised in that** the fuel is inserted into a casting mould or into the combustion chamber in the form of a moulding and is poured in with the mixture of the insulation layer and the mixture is then cured to form the insulation layer.

19. Process according to one of Claims 14 to 17, **characterised in that** the mixture of the insulation layer is moulded in the combustion chamber or a corresponding mould by centrifuging to form an insulation layer with a thickness of 1 to 10 mm, and after curing is poured out with the fuel in the form of a slurry.

20. Process according to Claim 19, **characterised in that** the insulation layer is provided with a roughened surface on the inside during or after curing.

21. Process according to Claim 19 or 20, **characterised in that** the insulation layer is provided with an adhesion promoter for the fuel after curing.

## Revendications

1. Charge propulsive pour fusée, faisant intervenir une combustion à fumée réduite, en particulier pour brûleur frontal,
comportant un carburant à base de perchlorate d'ammonium avec un liant constitué de polybutadiène lié à un isocyanate et terminé par un groupe hydroxy, ainsi qu'une couche isolante et inhibante entourant le carburant,
**caractérisée en ce que**
la couche isolante se compose d'un liant de polyuréthane et d'une combinaison de matières de charge constituée de 2 à 8 % en poids de carbure de silicium, de 20 à 60 % en poids de dioxyde de silicium et de fibres réfractaires de carbone, de polymère, de silicate ou de céramique, ayant une longueur de 1 à 20 mm et une concentration de 2 à 20 % en poids.

2. Charge propulsive pour fusée selon la revendication 1,
**caractérisée en ce que**
le carburant contient, outre 50 à 90 % en poids de perchlorate d'ammonium, de 0 à 30 % de nitramines telles que l'hexogène ou l'octogène, et de 0.5 à 15 % en poids de catalyseurs de combustion, par exemple de l'oxyde de fer III ou des dérivés de ferrocène.

3. Charge propulsive pour fusée selon la revendication 1 ou 2,
**caractérisée en ce que**
le liant du carburant se compose de 8 à 20 % en poids de polybutadiène terminé par un groupe hydroxy et lié à un diisocyanate d'isophorone ou de diméryle en proportions équivalentes, ainsi que d'environ 2 à 8 % en poids d'agents plastifiants, de 0.3 à 0,5 % en poids d'antioxydants, de 0,1 à 0,3 % en poids de produits auxiliaires de traitement, de 50 à 500 ppm d'un catalyseur de durcissement et de 0,1 à 1 % d'un promoteur d'adhésion.

4. Charge propulsive pour fusée selon la revendication 3,
**caractérisée en ce que**
le catalyseur de durcissement est du triphénylbismuth.

5. Charge propulsive pour fusée selon la revendication 3 ou 4,
**caractérisée en ce que**
le promoteur d'adhésion est à base de polyamines cyanéthylées.

6. Charge propulsive pour fusée selon l'une des revendications 3 à 5,
**caractérisée en ce que**
le promoteur d'adhésion est à base de polyaminalcools cyanéthylés.

7. Charge propulsive pour fusée selon l'une des revendications 1 à 6,
**caractérisée en ce que**
la couche isolante contient, comme liant, de 30 à 70 % en poids de polybutadiène, polyesterpolyol ou polyétherpolyol, terminé par un groupe hydroxy et lié à du di- ou triisocyanate (facultativement à un triol) en proportions équivalentes.

8. Charge propulsive pour fusée selon la revendications 7.
**caractérisée en ce que**
le liant de la couche isolante est prévu en proportion de 40 à 55 % en poids.

9. Charge propulsive pour fusée selon l'une des revendications 1 à 8,
**caractérisée en ce que**
les fibres de polymère de la couche isolante se composent de polyester, polyamide, polybenzimidazol ou d'autres résines synthétiques résistantes à la température.

10. Charge propulsive pour fusée selon l'une des revendications 1 à 9,
**caractérisée en ce que**
la couche isolante contient des fibres de verre.

11. Charge propulsive pour fusée selon l'une des revendications 1 à 10,
**caractérisée en ce que**
la combinaison de matières de charge de la couche isolante contient en outre de 0,5 à 5 % en poids de dioxyde de titane, dioxyde de silicium ou dioxyde de zirconium ultrafin, présentant une taille de grain de 20 à 1 000 nm.

12. Charge propulsive pour fusée selon l'une des revendications 1 à 11,
**caractérisée en ce que**
lors de la combustion du carburant et de la pyrolyse concomitante des composants organiques, la couche isolante forme une isolation thermique non ablative de la paroi de la chambre de combustion.

13. Charge propulsive pour fusée selon l'une des revendications 1 à 12,
**caractérisée en ce que**
lors de la combustion du carburant, la couche isolante forme une couche céramisée.

14. Procédé de préparation d'une charge propulsive pour fusée selon l'une des revendications 1 à 13,
**caractérisé en ce que**
les matières de charge, faisant partie de la combinaison de matières de charge, et le liant sont homogénéisés au cours d'un processus de pétrissage et ensuite transformés en couche isolante par durcissement du liant.

15. Procédé selon la revendication 14,
**caractérisé en ce qu'**
avant d'être incorporées au liant, les fibres sont désencollées dans l'eau ou dans des solvants et traitées ensuite à l'aide d'une solution de promoteur d'adhésion.

16. Procédé selon la revendication 15,
**caractérisé en ce que**,
pour les fibres en silicate, verre ou céramique, on utilise une solution de promoteur d'adhésion à base de silanes fonctionnalisés.

17. Procédé selon la revendication 15,
**caractérisé en ce que**
pour les fibres de polymère ou de carbone, on utilise une solution de promoteur d'adhésion constituée d'un mélange de polyisocyanate et de polyesterpolyol ou polyétherpolyol à chaîne courte.

18. Procédé selon l'une des revendications 14 à 17,
**caractérisé en ce que**
le carburant est inséré, en tant que corps profilé, dans un moule ou dans la chambre de combustion et refondu avec le mélange de la couche isolante, et le mélange est ensuite durci pour former la couche isolante.

19. Procédé selon l'une des revendications 14 à 17,
**caractérisé en ce que**
le mélange de la couche isolante est transformé par centrifugation, dans la chambre de combustion ou dans un moule approprié, en couche isolante d'une épaisseur de 1 à 10 mm et, après durcissement, déversé avec le carburant sous forme d'un coulis.

20. Procédé selon la revendication 19,
**caractérisé en ce que**
la couche isolante est munie sur sa face interne, pendant ou après le durcissement, d'une surface érodée.

21. Procédé selon la revendication 19 ou 20,
**caractérisé en ce que**
la couche isolante est munie, après le durcissement, d'un promoteur d'adhésion pour le carburant.
